# EUROPÄISCHE PATENTSCHRIFT

(11) **EP 0 685 009 B1**
(45) Veröffentlichungstag und Bekanntmachung des Hinweises auf die Patenterteilung: **02.04.1997**
(21) Anmeldenummer: 94906867.0
(22) Anmeldetag: 11.02.1994
(51) Int. Cl.: D04H 13/00, D04H 5/06

(54) **VERBUNDVLIES SOWIE VERFAHREN ZUR HERSTELLUNG EINES VERBUNDVLIESES**
COMPOSITE NONWOVEN FABRIC AND PROCESS FOR PRODUCING THE SAME
NON-TISSE COMPOSITE ET SON PROCEDE DE FABRICATION

(30) Priorität: 20.02.1993 DE 4305271
(43) Veröffentlichungstag der Anmeldung: 06.12.1995
(73) Patentinhaber: Corovin GmbH, D-31224 Peine (DE)
(72) Erfinder: FAHMY, Tarek, D-31224 Peine (DE); NICKEL, Axel, D-31226 Peine (DE); WEHRLE, Myrtha, D-31224 Peine (DE); PREISS, Ulrich, D-30451 Hannover (DE); BAUER, Joachim, D-30966 Hemmingen (DE)
(74) Vertreter: Körner, Peter
(86) Internationale Anmeldenummer: DE9400148
(87) Internationale Veröffentlichungsnummer: WO9419524

(56) Entgegenhaltungen:
- EP-A- 0 164 739
- EP-A- 0 312 090
- GB-A- 2 024 709
- US-A- 4 766 029

## Beschreibung

Die Erfindung betrifft ein Verbundvlies nach dem Oberbegriff des Anspruchs 1.

Zur Schaffung eines voluminösen Flor werden gekräuselte Fasern eingesetzt, die aufgrund ihrer Geometrie benachbarte Fasern auf Abstand halten. Um diese Fasern in einem Verbund zu bringen, ist es aus der US-PS 4 118 531 bekannt, sie in einen Strom aus dünnen Fasern oder Filamenten einzublasen und gemeinsam abzulegen. Zur Vliesbildung ist dann allerdings noch ein Verdichtungsprozeß erforderlich, bei dem auch die gekräuselten Fasern zwangsläufig mit verdichtet werden und dadurch das ursprüngliche Volumen wieder reduziert wird.

Weiterhin ist aus der US-PS 5 108 820 bekannt, zur Erzeugung gekräuselter Fasern Bikomponentenfasern zu verwenden, deren Komponenten bei Erwärmung unterschiedlich schrumpfen und so während des Herstellungsprozesses kräuseln. Diese Fasern werden zusammen mit weiteren Fasern nach der "spun-bonded" Methode zu einem Vlies verarbeitet. Da auch hierbei die gekräuselten Fasern in dem zur Verfestigung nötigen Kalandrierungsprozeß zwangsläufig mit verdichtet werden müssen, tritt ebenfalls eine Reduktion des maximal möglichen Volumens ein.

Schließlich ist aus der DE-OS 0 391 260 bekannt, Einkomponentenfasern zu verwenden, die unter Temperatureinwirkung sowohl gekräuselt als auch miteinander verschmolzen werden. Hierbei tritt jedoch nur eine verminderte Kräuselung ein und zudem geht die Faserstruktur durch die Druck- und Temperaturbeaufschlagung zur Erzeugung der Kräuselung verloren, wodurch im Vergleich zum eingesetzten Materialvolumen nur ein geringes Florvolumen erzielt wird.

Der Erfindung liegt die Aufgabe zugrunde, ein Verbundvlies, dessen eine Komponente aus einem voluminösen Flor aus gekräuselten Fasern oder Filamenten besteht, zu schaffen, das sich durch eine große mechanische Festigkeit auszeichnet, die ohne Reduktion des Florvolumens erzielt wird.

Diese Aufgabe wird bei einem Verbundvlies mit den Merkmalen des Oberbegriffs des Anspruchs 1 durch die im Kennzeichen angegebenen Merkmale gelöst.

Im Gegensatz zu den Varianten des Standes der Technik bleibt beim erfindungsgemäßen Verbundvlies das bei der Florbildung geschaffene Volumen erhalten, da die Fasern oder Filamente des Flor nicht verfestigt werden. Trotzdem ergibt sich eine hohe mechanische Festigkeit durch das Trägervlies, an das lediglich die dem Trägervlies zugewandten Enden der Fasern oder Filamente des Flor angeklebt sind. Bei diesem Produkt werden also die beiden Teilaufgaben - großes Volumen und große Festigkeit - von zwei unterschiedlichen Komponenten übernommen, wodurch Kompromisse zum Nachteil der Volumeneigenschaft oder der Festigkeitseigenschaft vermieden werden.

Weiterhin lassen sich für den Flor vorgefertigte Fasern oder Filamente einsetzen, bei denen in vorausgehenden Behandlungsstufen eine besonders ausgeprägte Kräuselung erzielt wurde und damit die Voraussetzung für ein besonders großes Florvolumen im Vergleich zum eingesetzten Materialvolumen geschaffen wurde. Diese optimale Behandlung zur Erzielung der Kräuselung wäre aber nicht gegeben, wenn die Kräuselung - wie beim Stand der Technik - erst im Rahmen der Vliesbildung durchgeführt wird. Der Volumengewinn ist hier zwangsläufig geringer.

Das erfindungsgemäße Verbundvlies eignet sich besonders als Flüssigkeitspuffer, als Flüssigkeitsventil und als Drainage bei Windeln. Als Abdeckvlies auf dem Saugkörper in einer Anordnung, bei der der Flor zum Saugkörper und das Trägervlies zum Körper gerichtet ist, zeichnet sich das Verbundvlies durch eine hohe Durchtritts- und Aufnahmegeschwindigkeit für Flüssigkeit aus. Dabei wird Urin und Körperflüssigkeit nach Durchtritt des Trägervlieses zuerst im Flor zwischengespeichert und anschließend langsam an den Saugkörper weitergegeben und dort z. B. durch Superabsorber gebunden. Da der Saugkörper nur eine geringe Eindringgeschwindigkeit besitzt, ist er bei schubweise abgegebenen großen Flüssigkeitsmengen nicht in der Lage, diese sofort aufzunehmen, wodurch die nicht absorbierte Flüssigkeit auf der Oberfläche des Saugkörpers ablaufen würde.

Demgegenüber ist die Durchtritts und Aufnahmegeschwindigkeit des erfindungsgemäßen Vlieses für Flüssigkeit wesentlich höher. Durch das voluminöse Flor wird dabei erreicht, daß die kurzzeitige Aufnahmekapazität für Flüssigkeit so ausgelegt werden kann, daß sie für die bei einer Blasenentleerung anfallende Flüssigkeitsmenge gerade ausreicht. Auch wenn die auftreffende Flüssigkeitsmenge zuerst nur eine kleine Fläche benetzt, wird sie anschließend nach Art einer Drainage durch den Flor schnell in Längsrichtung des Vlieses verteilt. Dieser Effekt wiederum wirkt sich günstig auf den anschließenden Übergang der Flüssigkeit in den Saugkörper aus, denn für den Übertritt steht nun eine große Fläche zur Verfügung.

Volumina von ca. 70 ml, die einer Blasenentleerung entsprechen, werden durch herkömmliche Windeln in etwa 50 sec aufgenommen. Durch Auflage des erfindungsgemäßen Verbundvlieses auf den Saugkörper einer herkömmlichen Windel erniedrigt sich die Eindringzeit auf 25 sec.

Wird der Saugkörper gequetscht, so daß noch nicht gebundene Flüssigkeit wieder herausquillt, so wird diese erneut vom Flor als Puffer aufgenommen. Eine Rücknässung zum Körper wird so vermieden oder stark erschwert. Es wurden Rücknässungswerte gemessen, die um 70% niedrieger waren als bei herkömmlichen Windeln. Das erfindungsgemäße Verbundvlies zeigt dadurch eine Ventilen anhaftende Eigenschaft, Flüssigkeit nur in einer Richtung durchzulassen und in der anderen Richtung zu sperren.

Ausgestaltungvarianten der Erfindung sehen weiterhin vor, daß die Fasern des Flor und die Fasern des Trägervlieses jeweils den gleichen oder einen unterschiedlichen Oberflächencharakter gegenüber Flüssigkeiten aufweisen. Bei einem unterschiedlichen Oberflächencharakter besteht entweder die Möglichkeit, daß die Fasern des Flor wasserbenetzbare (hydrophile) und die Fasern des Trägervlieses wasserabstoßende (hydrophobe) Eigenschaften aufweisen, oder umgekehrt, daß die Fasern des Flor wasserabstoßende (hydrophobe) und die Fasern des Trägervlieses wasserbenetzbare (hydrophile) Eigenschaften aufweisen.

Diese Eigenschaften lassen sich dem Flor und dem Trägervlies gezielt zuordnen. Bei Fasern oder Filamenten, die von sich aus wasserabstoßende oder wasserbenetzbare Eigenschaften aufweisen, kann der umgekehrte Effekt durch eine Oberflächenbehandlung der Fasern vor der Bildung des Verbundvlieses eingestellt werden.

Bei dem bereits erwähnten Abdeckvlies für Windeln wird man, wenn das Trägervlies zum Körper und der Flor zum Saugkörper angeordnet wird, den Fasern des Trägervlieses wasserbenetzbare und den Fasern oder Filamenten des Flor wasserabstoßende Eigenschaften zuordnen.

Eine Weiterbildung sieht vor, daß der Flor zusätzlich einen Faseranteil umfaßt, der bei Erwärmung als Kleber reaktivierbar ist.

Diese Klebefasern schaffen neben der Verbindung der Faser- oder Filamentenden mit dem Trägervlies auch eine Verbindung in weiter innenliegenden Bereichen des Flor. Dies ist dann zweckmäßig, wenn der Flor im Anwendungsfall außen liegt und abrasiven Einwirkungen unterworfen ist. Die Weichheit und Geschmeidigkeit des Flor sowie sein Volumen werden hierdurch nur geringfügig beeinträchtigt, da auch die Klebefasern bei und nach ihrer Aktivierung als Kleber ihre Faserstruktur und Fasereigenschaften beibehalten.

Als Material für die gekräuselten Fasern kommen Polyester, Polypropylen oder Polyacryl in Betracht. Die Materialauswahl kann sich dabei nach der angestrebten Weichheit und nach den wasserabstoßenden oder wasserbenetzbaren Eigenschaften richten, die diese Materialien von sich aus haben.

Der Flor kann zusätzlich einen Faseranteil aus Naturfasern umfassen. Dabei kommen z. B. als Naturfasern Baumwolle, Viskose, Zellstoff in Betracht. Diese Fasern besitzen natürliche wasserbenetzbare (hydrophile) Eigenschaften und Quellvermögen. Bei Verwendung des Verbundvlieses in Windeln oder Damenbinden als Abdeckung eines Saugkörpers hilft diese Eigenschaft, das Oberflächenvlies der Windel oder Damenbinde schneller trockenzulegen.

Für das Trägervlies werden bevorzugt bei Erwärmung als Kleber reaktivierbare Fasern Einkomponentenfasern eingesetzt, die aus Polyetylenacrylatcopolymeren bestehen. Diese Material zeichnet sich dadurch aus, daß eine hohe Klebefähigkeit gegenüber unterschiedlichen anderen Materialien besteht und daß die Klebrigkeit bereits bei wesentlich niedrigeren Temperaturen als dem Schmelzpunkt der zu verklebenden Materialien einsetzt.

Alternativ können als Klebefasern auch Bikomponentenfasern eingesetzt werden, und zwar ausschließlich oder als Anteil zu den Einkomponentenfasern.

Bei dem erfindungsgemäßen Verbundvlies besitzt der Flor ein Flächengewicht zwischen 10 und 100 g/m², vorzugsweise zwischen 30 und 60 g/m². Dieser Wertebereich ist besonders günstig für den Anwendungsbereich als Abdeckvlies für Windeln, da hierdurch die erforderliche Pufferkapazität zur Flüssigkeitsspeicherung und die Drainagewirkung in Längsrichtung sichergestellt wird.

Die Erfindung betrifft ferner ein Verfahren zur Herstellung eines Verbundvlieses nach dem Oberbegriff des Anspruchs 10.

Diesbezüglich liegt ihr die Aufgabe zugrunde, ein Verfahren zur Herstellung eines Verbundvlieses anzugeben das eine große mechanische Festigkeit ohne Reduktion des Florvolumens erzielt.

Diese Aufgabe wird bei einem Verfahren mit den Merkmalen des Oberbegriffs des Anspruchs 10 durch die im Kennzeichen angegebenen Merkmale gelöst.

Bei diesem Verfahren ist es nicht erforderlich, die Fasern oder Filamente des Flor zuvor einem Vliesbildungsprozeß auszusetzen, denn dadurch würde zwangsläufig das Volumen reduziert. Indem die lockere unverfestigte Florschicht an das Trägervlies angeklebt wird, behält sie ihr ursprüngliches Volumen bei. Die mechanische Festigkeit wird hingegen vom Trägervlies übernommen. Durch den Einsatz von Klebefasern wird eine Versiegelung der Klebefläche vermieden. Dadurch wird eine Poriosität, Weichheit und Geschmeidigkeit des Produktes gewahrt.

Zweckmäßig werden der Flor und das Trägervlies zusätzlich unter leichter Druckeinwirkung zusammengefügt. Dabei kann der Druck alternativ durch gravierte oder ungravierte Quetschwalzen oder durch die Prallwirkung eines warmen Luftstroms aufgebracht werden. Bei letzterer Ausführung kann der warme Luftstrom gleichzeitig die Energie zur Reaktivierung der Klebefasern liefern.

Für die industrielle Herstellung eignen sich zwei alternative Vorgehensweisen. Eine erste Variante sieht vor, daß auf einem Siebband zuerst ein Flor aus gekräuselten Fasern oder Filamenten abgelegt wird, daß anschließend ein in einem simultanen oder gesonderten Prozeß hergestelltes Trägervlies mit Fasern, die bei Erwärmung als Kleber reaktivierbar sind, zugeführt wird und daß das Trägervlies auf den Flor gekräuselter Fasern oder Filamente aufgelegt und mit diesem unter Druck- und Temperatureinwirkung verklebt wird.

Bei einer zweiten Variante wird auf einem Siebband- oder Legeband einer Schmelzspinn- oder einer Schmelzblasanlage zuerst ein Trägervlies mit Fasern, die bei Erwärmung als Kleber reaktivierbar sind, hergestellt und anschließend wird auf das Trägervlies ein Flor aus gekräuselten Fasern oder Filamenten aufgebracht, der mit der Oberfläche des Trägervlieses unter Druck- und Temperatureinwirkung verklebt wird.

Bei beiden Varianten wird also der Flor erst kurz vor der Verklebung erzeugt. Der Flor ist nämlich keiner eigenständigen Existenz fähig und kann nicht - wie es bei einem Vlies möglich wäre - auf Rollen aufgewickelt und zwischengelagert werden. Die eine lockere Schicht bildenden Fasern oder Filamente würden nämlich wieder auseinanderfallen. Lediglich mit Hilfe des Sieb- oder Legebandes gelingt es, die labile Florschicht auch im lockeren Zustand zu transportieren, bis schließlich die Klebeverbindung mit dem Trägervlies für Stabilität sorgt.

Bei einer Weiterbildung können dem Flor bei der Florbildung zusätzlich Klebefasern zugeführt werden. Diese Klebefasern sorgen dann dafür, daß vereinzelt auch Klebeverbindungen in weiter innenliegenden Bereichen des Flor entstehen. Der Flor hält dadurch auch abrasiven Einwirkungen stand. Da die Klebefasern aber nur anteilig zugesetzt werden, bleiben die charakteristischen Eigenschaften des Flor erhalten.

Weiterbildungen und vorteilhafte Ausgestaltungen der Erfindung ergeben sich aus den Ansprüchen, der weiteren Beschreibung und der Zeichnung, anhand der die Erfindung näher erläutert wird.

In der Zeichnung zeigen:
- Fig. 1: zeigt einen Schnitt durch ein Verbundvlies,
- Fig. 2: eine Vorrichtung einer ersten Ausgestaltung zur Herstellung eines Verbundvlieses und
- Fig. 3: eine weitere Alternative einer Vorrichtung zur Herstellung eines Verbundvlieses.

Fig. 1 zeigt einen Schnitt durch ein Verbundvlies nach der Erfindung. Dieses besteht aus einem voluminösen Flor 10 aus gekräuselten Fasern oder Filamenten und einem Trägervlies 12, das Fasern 14 trägt oder enthält, die bei Erwärmung als Kleber reaktivierbar sind. Die Fasern 14 befinden sich hier auf der dem Flor 10 zugewandten Seite, damit bei Erwärmung nur dort eine Klebeverbindung entsteht. Der Flor besitzt ein Flächengewicht zwischen 10 und 100 g/m², vorzugsweise zwischen 30 und 60 g/m².

Die Klebefasern 14 zeichnen sich dadurch aus, daß sie bei Erwärmung als Kleber reaktivierbar sind ohne dabei ihre Faserstruktur zu verlieren. Die gekräuselten Fasern oder Filamente des Flor 10 sind mittels der als Kleber reaktivierten Fasern 14 an der Oberfläche des Trägervlieses 12 verklebt.

Die Fasern des Flor 10 und die Fasern des Trägervlieses 12 können jeweils den gleichen oder einen unterschiedlichen Oberflächencharakter gegenüber Flüssigkeiten aufweisen. Bei unterschiedlichem Oberflächencharakter besteht die Möglichkeit, daß die Fasern des Flor 10 wasserbenetzbare (hydrophile) und die Fasern des Trägervlieses 12 wasserabstoßende (hydrophobe) Eigenschaften aufweisen. Auch der umgekehrte Fall ist möglich, daß die Fasern des Flor 10 wasserabstoßende (hydrophobe) und die Fasern des Trägervlieses 12 wasserbenetzbare (hydrophile) Eigenschaften aufweisen.

Der Flor 10 kann auch zusätzlich einen Faseranteil umfassen, der bei Erwärmung als Kleber reaktivierbar ist. Als Material für die Fasern oder Filamente des Flor kommen Polyester, Polypropylen oder Polyacryl in Betracht. Das Trägervlies 12 besteht vorzugsweise aus Polyethylen oder Polypropylen . Als Material für die als Kleber reaktivierbaren Fasern 14, die durch Einkomponentenfasern gebildet sind, eignen sich Polyethylenacrylatcopolymere, Polyethylenvinylacetat, ataktisches Polypropylen, gecraftetes Polypropylen, alpha-Polyolephine oder eine Kombination oder Unterkombination aus diesen Stoffen.

Die Figuren 2 und 3 zeigen Vorrichtungen zur Herstellung eines Verbundvliese nach der Erfindung. Bei einer in Fig. 1 dargestellten Ausführung werden vorgefertigte gekräuselte Fasern oder Filamente 18 aus einer Karde 16 auf einem Siebband 20 unter Bildung eines Flor 10 abgelegt. Das Siebband 20 transportiert den Flor 10 weiter. Anschließend wird ein in einem simultanen oder gesonderten Prozeß hergestelltes Trägervlies 12 zugeführt. Das Trägervlies 12 wurde zuvor an seiner Oberfläche, die später in Richtung des Flor 10 weist, mit Fasern 14 belegt, die bei Erwärmung als Kleber reaktivierbar sind. Diese Klebefasern 14 können z. B. mittels einer Schmelzblasanlage aufgebracht werden. In Fig. 1 wird das Trägervlies 12 von oben zugeführt. Es ist jedoch auch möglich, das Siebband 20 in zwei unter Bildung eines Spaltes aneinander angrenzende Abschnitte aufzuteilen und das Trägervlies 12 durch den Spalt von unten zuzuführen.

In Fertigungsrichtung schließen sich Quetschwalzen 22 an, die auf die Temperatur zur Aktivierung der Klebefasern 14 aufgewärmt sind und auf die aufeinanderliegenden Schichten des Flor 10 und des Trägervlieses 12 einen leichten Druck ausüben, damit die Klebeverbindung gleichmäßig zustandekommt. Dieser Druck kann wesentlich geringer als bei Vliesbildungsverfahren sein, denn der Flor 10 soll ja nicht verfestigt, sondern nur an das Trägervlies 12 angeklebt werden.

Da nur ein geringer Druck ausgeübt werden soll, können alternativ oder zusätzlich auch Düsen 24 vorgesehen sein, die warme Luft gegen die Oberfläche des Flor 10 und/oder des Trägervlieses 12 blasen, so daß der Druck durch die Prallwirkung des gleichzeitig die Energie zur Reaktivierung der Klebefasern liefernden Luftstromes aufgebracht wird.

Bei einer in Fig. 3 dargestellten Ausführung wird auf einem Siebband- oder Legeband 26 einer Schmelzspinn- oder einer Schmelzblasanlage zuerst ein Trägervlies 12 hergestellt und mittels einer Schmelzblasanlage Fasern 14, die bei Erwärmung als Kleber reaktivierbar sind, auf das Trägervlies 12 aufgebracht. Anschließend werden vorgefertigte gekräuselte Fasern oder Filamente 18 einer Karde 16 auf das bereits mit den Klebefasern 14 versehene Trägervlies 12 unter Bildung eines Flor 10 abgelegt.

Daran schließen sich Quetschwalzen 22 an, die auf die Temperatur zur Aktivierung der Klebefasern 14 aufgewärmt sind und wie bereits im Zusammenhang mit der Vorrichtung gemäß Fig. 1 erwähnt, auf die aufeinanderliegenden Schichten des Flor 10 und des Trägervlieses 12 einen leichten Druck ausüben.

Auch bei dieser Vorrichtung können Düsen 24 vorgesehen sein, die warme Luft gegen die Oberfläche des Flor 10 und/oder des Trägervlieses 12 blasen.

## Patentansprüche

1. Verbundvlies, dessen eine Komponente aus einem voluminösen Flor (10) aus gekräuselten Fasern oder Filamenten besteht, dadurch gekennzeichnet, daß eine weitere Komponente aus einem Trägervlies (12) besteht, das Fasern (14) trägt oder enthält, die bei Erwärmung als Kleber reaktivierbar sind ohne dabei ihre Faserstruktur zu verlieren und daß die gekräuselten Fasern oder Filamente des Flor (10) an der Oberfläche des Trägervlieses (12) mit dessen als Kleber reaktivierten Fasern (14) verklebt sind.

2. Verbundvlies nach Anspruch 1, dadurch gekennzeichnet, daß die Fasern des Flor (10) und die Fasern des Trägervlieses (12) jeweils den gleichen oder einen unterschiedlichen Oberflächencharakter gegenüber Flüssigkeiten aufweisen.

3. Verbundvlies nach Anspruch 2, dadurch gekennzeichnet, daß die Fasern des Flor (10) wasserbenetzbare (hydrophile) und die Fasern des Trägervlieses (12) wasserabstoßende (hydrophobe) Eigenschaften aufweisen.

4. Verbundvlies nach Anspruch 2, dadurch gekennzeichnet, daß die Fasern des Flor (10) wasserabstoßende (hydrophobe) und die Fasern des Trägervlieses (12) wasserbenetzbare (hydrophile) Eigenschaften aufweisen.

5. Verbundvlies nach einem oder mehreren der Ansprüche 1 bis 4, dadurch gekennzeichnet, daß der Flor (10) zusätzlich einen Faseranteil umfaßt, der bei Erwärmung als Kleber reaktivierbar ist.

6. Verbundvlies nach einem oder mehreren der Ansprüche 1 bis 5, dadurch gekennzeichnet, daß die gekräuselten Fasern aus Polyester, Polypropylen oder Polyacryl bestehen.

7. Verbundvlies nach einem oder mehreren der Ansprüche 1 bis 6, dadurch gekennzeichnet, daß der Flor (10) zusätzlich einen Faseranteil aus Naturfasern umfaßt.

8. Verbundvlies nach Anspruch 8, dadurch gekennzeichnet, daß die Naturfasern aus Baumwolle und/oder Viskose und/oder Zellstoff bestehen.

9. Verbundvlies nach einem oder mehreren der Ansprüche 1 bis 8, dadurch gekennzeichnet, daß die bei Erwärmung als Kleber reaktivierbaren Fasern (14) Einkomponentenfasern sind, die aus Polyethylenacrylatcopolymeren und/oder Polyethylenvinylacetat und/oder ataktischem Polypropylen und/oder gecraftetem Polypropylen und/oder alpha-Polyolephinen bestehen.

10. Verbundvlies nach einem oder mehreren der Ansprüche 1 bis 6, dadurch gekennzeichnet, daß ein bei Erwärmung als Kleber reaktivierbarer Faseranteil Bikomponentenfasern umfaßt.

11. Verbundvlies nach einem oder mehreren der Ansprüche 1 bis 10, dadurch gekennzeichnet, daß der Flor (10) ein Flächengewicht zwischen 10 und 100 g/m², vorzugsweise zwischen 30 und 60 g/m² besitzt.

12. Verfahren zur Herstellung eines Verbundvlieses, dessen eine Komponente aus einem voluminösen Flor aus gekräuselten Fasern oder Filamenten besteht, dadurch gekennzeichnet, daß eine Schicht aus gekräuselten Fasern oder Filamenten mit einem Trägervlies, das Fasern trägt oder enthält, die bei Erwärmung als Kleber reaktivierbar sind ohne dabei ihre Faserstruktur zu verlieren, bei der Reaktivierungstemperatur der Klebefasern in Kontakt gebracht wird.

13. Verfahren nach Anspruch 12, dadurch gekennzeichnet, daß der Flor und das Trägervlies zusätzlich unter leichter Druckeinwirkung zusammengefügt werden.

14. Verfahren nach Anspruch 13, dadurch gekennzeichnet, daß der Druck durch Quetschwalzen aufgebracht wird.

15. Verfahren nach Anspruch 14, dadurch gekennzeichnet, daß die Quetschwalzen graviert oder ungraviert sind.

16. Verfahren nach Anspruch 13, dadurch gekennzeichnet, daß der Druck durch die Prallwirkung eines warmen Luftstroms aufgebracht wird, der gleichzeitig die Energie zur Reaktivierung der Klebefasern liefert.

17. Verfahren nach einem oder mehreren der Ansprüche 10 bis 16, dadurch gekennzeichnet, daß auf einem Siebband zuerst ein Flor aus gekräuselten Fasern oder Filamenten abgelegt wird, daß anschließend ein in einem simultanen oder gesonderten Prozeß hergestelltes Trägervlies mit Fasern, die bei Erwärmung als Kleber reaktivierbar sind, zugeführt wird und daß das Trägervlies auf den Flor aus gekräuselten Fasern oder Filamenten aufgelegt und mit diesem unter Druck- und Temperatureinwirkung verklebt wird.

18. Verfahren nach einem oder mehreren der Ansprüche 10 bis 16, dadurch gekennzeichnet, daß auf einem Siebband- oder Legeband einer Schmelzspinn- oder einer Schmelzblasanlage zuerst ein Trägervlies mit Fasern, die bei Erwärmung als Kleber reaktivierbar sind, hergestellt wird und daß anschließend auf das Trägervlies ein Flor aus gekräuselten Fasern oder Filamenten aufgebracht wird, der mit der Oberfläche des Trägervlieses unter Druck- und Temperatureinwirkung verklebt wird.

19. Verfahren nach einem oder mehreren der Ansprüche 10 bis 18, dadurch gekennzeichnet, daß dem Flor zusätzlich Klebefasern zugeführt werden.

## Claims

1. Composite non-woven fabric, of which one component consists of a bulky nap (10) of crinkled fibres or filaments, characterized in that a further component consists of a support non-woven (12), which carries or contains fibres (14) which, when heated, can be reactivated as adhesive without losing their fibre structure and that the crinkled fibres or filaments of the nap (10) are bonded to the surface of the support non-woven (12) by its fibres (14), reactivated as adhesive.

2. Composite non-woven fabric according to claim 1, characterized in that the fibres of the nap (10) and the fibres of the support non-woven (12) each have the same or a different surface character with respect to liquids.

3. Composite non-woven fabric according to claim 2, characterized in that the fibres of the nap (10) have water-wettable (hydrophilic) properties and the fibres of the support non-woven (12) water-repellent (hydrophobic) properties.

4. Composite non-woven fabric according to claim 2, characterized in that the fibres of the nap (10) have water-repellent (hydrophobic) properties and the fibres of the support non-woven (12) have water-wettable (hydrophilic) properties.

5. Composite non-woven fabric according to one or more of claims 1 to 4, characterized in that the nap (10) additionally contains a fibre component which, when heated, can be reactivated as adhesive.

6. Composite non-woven fabric according to one or more of claims 1 to 5, characterized in that the crinkled fibres are of polyester, polypropylene or polyacrylic.

7. Composite non-woven fabric according to one or more of claims 1 to 6, characterized in that the nap (10) additionally constains a fibre component of natural fibres.

8. Composite non-woven fabric according to claim 8, characterized in that the natural fibres consist of cotton and/or viscose and/or cellulose.

9. Composite non-woven fabric according to one or more of claims 1 to 8, characterized in that the fibres (14) that can be reactivated as adhesive when heated are single-component fibres, which consist of polyethylene acrylate copolymers and/or polyethylene vinyl acetate and/or atactic polypropylene and/or grafted polypropylene and/or alpha-polyolephins.

10. Composite non-woven fabric according to one or more of claims 1 to 6, characterized in that a fibre component that can be reactivated by heating comprises two-component fibres.

11. Composite non-woven fabric according to one or more of claims 1 to 10, characterized in that the nap (10) has a weight per unit area of from 10 to 100 g/m², preferably from 30 to 60 g/m².

12. Process for the production of a composite non-woven fabric, of which one component consists of a bulky nap of crinkled fibres or filaments, characterized in that a layer of crinkled fibres or filaments is brought into contact with a support non-woven, which carries or contains fibres which, when heated, can be reactivated as adhesive without losing their fibrous structure, at the reactivation temperature of the adhesive fibres.

13. Process according to claim 12, characterized in that the nap and the support non-woven are joined together additionally by slight pressure action.

14. Process according to claim 13, characterized in that the pressure is applied by squeezer rolls.

15. Process according to claim 14, characterized in that the squeezer rolls are engraved or non-engraved.

16. Process according to claim 13, characterized in that the pressure is applied by the impact effect of a hot air stream, which simultaneously provides the energy for reactivating the adhesive fibres.

17. Process according to one or more of claims 10 to 16,
characterized in that, onto a sieve belt, first a nap of crinkled fibres or filaments is laid, that then a support non-woven produced in a simultaneous or separate process and containing fibres which, when heated, can be reactivated as adhesive, is supplied, and that the support non-woven is laid on the nap of crinkled fibres or filaments and is glued to it with the action of pressure and temperature.

18. Process according to one or more of claims 10 to 16,
characterized in that, on a sieve belt or laying belt of a melt spinning or melt blowing installation, first a support non-woven comprising fibres which, when heated, can be reactivated as adhesive, is produced, and that then a nap of crinkled fibres or filaments is applied onto the support non-woven, which is glued to the surface of the support non-woven with the action of pressure and temperature.

19. Process according to one or more of claims 10 to 18,
characterized in that adhesive fibres are in addition fed to the nap.

## Revendications

1. Non-tissé composite, dont un composant consiste en un voile velouté volumineux (10) en fibres ou filaments bouclés, caractérisé en ce qu'un autre composant consiste en un voile porteur (12) qui porte ou qui contient des fibres (14) qui peuvent être réactivées par chauffage pour constituer de la colle, sans perdre pour autant sa structure fibreuse, et en ce que les fibres ou les filaments bouciés du voile velouté (10) sont collés sur la surface du voile porteur (12) comportant les fibres réactivées (14) pour constituer de la colle.

2. Non-tissé composite suivant la revendication 1, caractérisé en ce que les fibres du voile velouté (10) et les fibres du voile porteur (12) possèdent respectivement le même caractère de surface ou un caractère de surface différent en face de liquides.

3. Non-tissé composite suivant la revendication 2, caractérisé en ce que les fibres du voile velouté (10) possèdent des propriétés absorbantes d'eau (hydrophile) et les fibres du voile porteur (12) possèdent des propriétés non mouillantes d'eau (hydrophobe).

4. Non-tissé composite suivant la revendication 2, caractérisé en ce que les fibres du voile velouté (10) possèdent des propriétés non mouillantes d'eau (hydrophobe) et les fibres du voile porteur (12) possèdent des propriétés absorbantes d'eau (hydrophile).

5. Non-tissé composite suivant l'une ou plusieurs des revendications 1 à 4, caractérisé en ce que le voile velouté (10) comporte, en supplément, une portion en fibres qui peuvent être réactivées par chauffage pour constituer de la colle.

6. Non-tissé composite suivant l'une ou plusieurs des revendications 1 à 5), caractérisé en ce que les fibres bouclées se composent de polyester, polypropylène ou de polyacrylique.

7. Non-tissé composite suivant l'une ou plusieurs des revendications 1 à 6, caractérisé en ce que le voile velouté (10) comporte, en supplément, une portion de fibres en fibres naturelles.

8. Non-tissé composite suivant la revendication 8, caractérisé en ce que les fibres naturelles consistent en laine de bois et/ou viscose et/ou cellulose.

9. Non-tissé composite suivant l'une ou plusieurs des revendications 1 à 8, caractérisé en ce que les fibres (14) qui peuvent être réactivées par chauffage pour constituer une colle sont des fibres à une composante qui sont constituées par des copolymères de polyéthylèneacrylate et/ou d'acétate de polyéthylène vinyle et/ou de polypropylène atactique et/ou de polypropylène renforcé et/ou d'alpha-polyoléfines.

10. Non-tissé composite suivant l'une ou plusieurs des revendications 1 à 6, caractérisé en ce qu'une portion de fibres qui peuvent être réactivées par chauffage pour constituer une colle comprend des fibres à deux composantes.

11. Non-tissé composite suivant l'une ou plusieurs des revendications 1 à 10, caractérisé en ce que le voile velouté (10) a une masse surfacique entre 10 et 100 g/m².

12. Procédé de fabrication d'un non-tissé composite dont un composant consiste en un voile velouté volumineux en fibres ou filaments bouclés, caractérisé en ce qu'une couche en fibres ou filaments bouclés est mise en contact avec un voile porteur qui porte ou contient des fibres qui peuvent être par chauffage réactivées pour constituer de la colle, sans perdre pour autant sa structure fibreuse, à la température de réactivation des fibres de colle.

13. Procédé suivant la revendication 12, caractérisé en ce que le voile velouté et le voile porteur sont, de plus, assemblés en exerçant une pression légère.

14. Procédé suivant la revendication 13, caractérisé en ce que la pression est réalisée par rouleaux exprimeurs.

15. Procédé suivant la revendication 14, caractérisé en ce que les rouleaux exprimeurs sont gravés ou non gravés.

16. Procédé suivant la revendication 13, caractérisé en ce que la pression est réalisée en exerçant des chocs de courant d'air chaud qui, simultanément, fournit l'énergie pour la réactivation des fibres de colle.

17. Procédé suivant une ou plusieurs des revendications 10 à 16, caractérisé en ce que, sur une bande perforée, est d'abord déposé un voile velouté en fibres ou filaments bouclés, en ce qu'ensuite est admis un voile porteur, fabriqué dans un procédé simultané ou séparé, en fibres qui peuvent être réactivées par chauffage pour constituer de la colle, et en ce que le voile porteur est déposé sur le voile velouté en fibres ou filaments bouclés et est collé sur lui à chaud et en exerçant une pression.

18. Procédé suivant une ou plusieurs des revendications 10 à 16, caractérisé en ce que, sur une bande perforée ou une bande de pose d'un organe de filature en fusion ou de soufflage en fusion, est d'abord fabriqué un voile porteur à fibres qui peuvent être, par chauffage, réactivées pour constituer de la colle, et en ce qu'ensuite sur le voile porteur, est admis un voile velouté en fibres ou filaments bouclés qui est collé à la surface supérieure du voile porteur à chaud et en exerçant une pression.

19. Procédé suivant une ou plusieurs des revendications 10 à 18, caractérisé en ce qu'au voile velouté, en supplément, sont ajoutées des fibres de colle.
